# EUROPÄISCHE PATENTSCHRIFT

(11) **EP 0 390 302 B1**
(45) Veröffentlichungstag und Bekanntmachung des Hinweises auf die Patenterteilung: **22.03.1995**
(21) Anmeldenummer: 90250084.2
(22) Anmeldetag: 30.03.1990
(51) Int. Cl.: B28B 3/02

(54) **Verfahren und Vorrichtung zur Herstellung von insbesondere marmorähnlichen Gipselementen mit Sichtflächen hoher Oberflächengüte**
Process and device for making plaster elements especially imitation marble with visible faces of high surface quality
Procédé et dispositif de fabrication en particulier d'éléments en plâtre imitant le marbre avec bon état de surface sur les faces apparentes

(30) Priorität: 30.03.1989 DD 327070
(43) Veröffentlichungstag der Anmeldung: 03.10.1990
(73) Patentinhaber: Schmidt, Michael, Dipl.-Ing. oec, 12459 Berlin (DE); Schulz, Wolfgang, Dr.-Ing., 12589 Berlin (DE)
(72) Erfinder: Schmidt, Michael, Dipl.-Ing.oec., D-12459 Berlin (DE); Ast, Walter, Dipl.-Ing., D-10439 Berlin (DE); Flohr, Wilfried, Dr.-Ing., D-12527 Berlin (DE); Rössing, Wilfried, Dipl.-Ing., D-12619 Berlin (DE); Rohse, Achim, D-10409 Berlin (DE); Schulz, Wolfgang, Dr.-Ing., D-12589 Berlin (DE)

(56) Entgegenhaltungen:
- EP-A- 0 053 187
- DE-A- 1 809 649
- DE-A- 2 337 728
- DE-A- 2 905 609
- DE-B- 1 203 655
- FR-A- 2 157 013
- FR-A- 2 310 869
- US-A- 4 373 889
- SOVIET INVENTIONS ILLUSTRATED, Woche 07, 30. März 1983, Zusammenfassung Nr.16787 K/07, Derwent Publications Ltd, London, GB; & SU-A-668 809 (AS BELO HEAT MASS) 23-06-1982

## Beschreibung

Die Erfindung bezieht sich auf ein Verfahren und eine Vorrichtung zur Herstellung von Gipselementen mit dekorativen, eine hohe Oberflächengüte aufweisenden Sichtflächen, die in der Bauindustrie eine breite Anwendung finden. Die Gipselemente können einfarbig oder marmoriert in verschiedenen Konfigurationen, zum Beispiel als ebene oder reliefartige Platten, als Eck- oder Säulenelemente oder als figürliche Körper gefertigt werden.

Das Bestreben, Gipselemente mit hoher Festigkeit, insbesondere im Bereich der Sichtflächen, sowie mit hohem dekorativen Effekt herzustellen, besteht seit langem.

Es sind verschiedene Methoden zur Herstellung von derartigen Gipselementen bekannt:
- Verwendung hochwertiger Gipse
- Zuführung von wenig Anmachwasser und Zusatz von chemischen Produkten, welche die Fließfähigkeit erhöhen
- mechanisches Rütteln
- Zuführung geringer Anmachwassermengen und Formgebung durch meist kurzzeitig ausgeprägte hohe Drücke mit Hilfe von Pressen, Walzen und Druckbändern
- Absaugen des überschüssigen Wassers (DE-C-99384)
- Aufbringen einer Schicht pulverförmigen Gipses auf eine Naßschicht (DE-C-1203655)

Bei den meisten Verfahren wird ein Wasser-Gips-Verhältnis verwendet, bei dem der Wasseranteil über dem Wert liegt, der notwendig ist, um den chemischen Vorgang der Rekristallisation beim Abbindeprozeß zu ermöglichen.

Die Wasser- und Lufteinschlüsse werden nur in geringem Maße vor dem Abbindeprozeß aus der Formmasse entfernt, wodurch der Anteil der Poren im fertigen Gipselement relativ hoch ist und die Sichtflächen keine hohe Oberflächengüte aufweisen.

Auch das Verfahren zur Entfernung von überschüssigem Wasser aus frisch abgebundenen Gipskörpern gemäß der DE-B-1771866 führt zu keiner Verringerung des Porenraumes bzw. zu keinen qualitativ hochwertigen Sichtflächen.

Es ist auch schon versucht worden, wasserfeste Kacheln aus Gips herzustellen (DE-A-3327336; DE-A-3318364).

Verfahrensgemäß wird eine wässrige Aufschlämmung aus Alpha-Gipshalbhydrat, Sulfathüttenzement und Aluminiumsulfat in eine plattenförmige Gießform gegeben, während des Abbindens durch Aufbringen von Vibrationen entschäumt und nach dem Abbindeprozeß entformt. Die offene Gießform besteht aus einer Grundplatte mit teilbarem Rand, die lösbar miteinander verbunden sind. Zur Beschleunigung sind mehrere Mischbehälter über schwenkbare Ausläufer mit den einzelnen Formen verbindbar. Die Gipskacheln können mit einer Oberflächenbeschichtung versehen werden. Zur Erhöhung der Festigkeit ist es vorgesehen, in die Zugzone der Kacheln anorganische und/oder organische Fasern einzubringen. Hierbei zeigt sich, daß die Vibration einer wässrigen Gipsaufschlämmung in einer Form mit glatten und porenfreien Innenflächen nicht ausreicht, Sichtflächen mit hoher Oberflächengüte zu erzeugen.

Bei der Herstellung von Stuckmarmor werden an die Sichtflächen besonders hohe Anforderungen gestellt.

Neben einer porenfreien. polierfähigen Oberfläche ist für diese Erzeugnisse die Festigkeit von entscheidender Bedeutung, um eine breite Anwendung zu gewährleisten. Gemäß DE-C-808033 müssen nach dem Vorbereiten und Aufbringen einer farbigen, strukturierten Vorsatzschicht auf eine Tragschicht in bestimmter Reihenfolge mit Spezialmaterialien und Spezialwerkzeugen Schleif-, Glätt- und Poliervorgänge siebenmal und öfter wiederholt werden, um eine harte, dichte und dem Naturmarmor ähnliche Oberfläche zu erreichen. Selbst beim Einsatz maschineller Schleifvorgänge, welche nur bei ebenen Oberflächen möglich sind, liegt der Aufwand noch sehr hoch.

Beim Verfahren zur Herstellung von Platten und anderen Produkten mit marmorartigem Aussehen (DE-B-2750702) werden kalziumhaltige Bindemittel mit einer bestimmten spezifischen Oberfläche zusammen mit Katalysatoren mit oder ohne Druckanwendung zum Abbinden gebracht. Nach dem Aushärten ist ebenfalls Schleifen, Kitten und Polieren erforderlich.

Das Verfahren zur Herstellung eines Gegenstandes aus Stuckmarmor nach der DE-A-2905609 sieht vor, Gipsmilch oder -brei in eine Hohlform mit glatter und harter Oberfläche zu gießen, aus der der Gegenstand nach dem Erhärten entformt wird. Dieses Verfahren reduziert zwar den arbeitsmäßigen Aufwand an Schleif-, Glätt- und Polierprozessen, weist aber hinsichtlich der erzielten Qualität der Sichtflächen ebenfalls Mängel auf. Für derartige Gegenstände sind aufwendige Montageverfahren erforderlich.

Ziel der Erfindung ist es, Gipselemente mit dekorativen und eine hohe Oberflächengüte aufweisenden Sichtflächen mit geringem Aufwand industriell herzustellen.

Der Erfindung liegt die Aufgabe zugrunde, ein Verfahren und eine Vorrichtung zur Herstellung von insbesondere marmorähnlichen Gipselementen mit Sichtflächen hoher Oberflächengüte zu entwickeln, wobei die Gipsteilchen im Bereich der Sichtflächen des Gipselementes konzentriert werden, so daß ein hoher Verwachsungsgrad der kristallisierenden Gipsteilchen entsteht, ein einfaches Beschicken der Vorrichtung mit den Gemischanteilen und Entformen des Gipselementes aus der Vorrichtung möglich ist und eine nachträglich, aufwendige Sichtflächenbehandlung nicht erforderlich ist.

Erfindungsgemäß wird zur Herstellung von insbesondere marmorähnlichen Gipselementen mit Sichtflächen hoher Oberflächengüte, bei der eine mehrschichtige Formmasse, bestehend aus Gips, Wasser und erforderlichenfalls Farbpigmenten in einer Form unter Druck geformt wird, auf einen porenfreien glatten Formboden zuerst eine Schicht gleichmäßiger Dicke fließfähiges Wasser-Gips-Gemisch gegeben und danach auf dieses Gemisch eine Schicht trockenes Gipspulver gleichmäßiger Dicke aufgebracht. Das gleichmäßige Verteilen kann durch einen kurzen Rüttelprozeß unterstützt werden.

Unmittelbar im Anschluß daran wird diese Formmasse mit einem hygroskopischen und/oder offenporigen, wenig kompressiblen Material vollflächig abgedeckt, durch starre und/oder flexible Druckelemente bei gleichzeitigem Entlüften vorverdichtet und anschließend unter Luftabschluß komprimiert.

In der Formmasse und dem sie bedeckenden Material wird ein Überdruck vorzugsweise zwischen 0,13 MPa und 0,5 MPa aufgebaut, wobei der Überdruck kontinuierlich bis zum vorgesehenen Wert erhöht oder schlagartig aufgebaut werden kann. Die Größe des Überdruckes und die Zeitdauer seines Aufrechterhaltens sind von der Formmasse und/oder der angestrebten Formgebung abhängig. Das luftdichte Verschließen der Formmasse in den Seitenbereichen zwischen Druckelement und Formboden kann durch die abbindende Formmasse selbst erfolgen.

Es hat sich allerdings als günstig erwiesen, daß der Überdruck in der verschlossenen Form aufgebaut wird. Dies hat den zusätzlichen Vorteil, daß die gesamte Formmasse, auch die Randbereiche, dem Überdruck in gleicher Weise ausgesetzt wird. Die Arbeitsschritte bis zum Aufbauen des Überdruckes haben ohne Verzögerung zu erfolgen. Durch die Druckausbreitung in der verschlossenen Form werden die Gipsteilchen der fließfähigen Schicht der Formmasse in Richtung Formboden transportiert und konzentrieren sich an und in der Nähe der späteren Sichtfläche des zu formenden Gipselementes. Gleichzeitig werden die für die Rekristallisation nicht erforderlichen Bestandteile der Formmasse wie Luft und überschüssiges Wasser in der Form in Richtung Drucklemente transportiert und konzentrieren sich in der Schicht aus Gipspulver und überwiegend in dem die Formmasse abdeckenden Material. Nach Beendigung dieses Konzentrationsprozessesbleiben die Druckelemente bis zum Erstarrungsende der Gipspulverschicht miindestens teilweise druckbeaufschlagt, damit keine unerwünschte Verformung des Gipselementes auftritt. Danach wird das Gipselement mit Hilfe derselben Druckelemente entschalt.

Überraschenderweise besitzen die Sichtflächen des Gipselementes eine Oberflächengüte mit hoher Qualität. Die gemäß dem beanspruchten Verfahren in der beschriebenen Reihen folge durchgeführten Arbeitsschritte bei den angegebenen Bedingungen führen zu einem nicht zu erwartenenden Effekt, so daß bis auf ein einfaches Polieren keine weitere Bearbeitung der Sichtflächen erforderlich ist.

Auch das Komprimieren der Formmasse in der Form unter Luftabschluß ist als unüblich zu bezeichnen, da in der Formmasse noch Bestandteile wie überschüssiges Wasser und Lufteinschlüsse vorhanden sind, die in bisher bekannten Verfahren durch Druckeinwirkung aus der Formmasse herausgepreßt, hier aber in die bedeckenden Materialien abgeführt werden.

Durch Zugabe von Farbpigmenten in das fließfähige Wasser-Gips-Gemisch oder direkt in die Form läßt sich die erfindungsgemäße Lösung zur effektiven industriellen Herstellung von Stuckmarmor einsetzen.

Da das Wasser-Gips-Gemisch fließfähig ist, lassen sich die Farbpigmente zur Erzielung einer gewünschten marmorierten Farbstruktur gut in dem Gemisch verteilen. Das Wasser-Gips-Verhältnis des fließfähigen Gemisches sollte etwa 0,79 betragen. Auf das fließfähige Gemisch wird dann Gipspulver in der Menge gleichmäßig verteilt, daß das Wasser-Gips-Verhältnis der gesamten Formmasse bestehend aus fließfähigem Gemisch und Gipspulver, ca. 0,25 beträgt.

Die erfindungsgemäße Vorrichtung zum Herstellen von insbesondere marmorähnlichen Gipselementen mit Sichtflächen hoher Oberflächengüte, bestehend aus einem die Formmasse aufnehmenden Unterteil mit einem glatten und porenfreien Formboden und Seitenwänden und einem durch Druck beaufschlagbaren, in Richtung Unterteil vertikal beweglichen Oberteil, die miteinander verriegelbar sind, ist dadurch gekennzeichnet, daß das Oberteil und das Unterteil mit einem Widerlager in Verbindung gebracht sind, daß das Oberteil als Aufnahme mit kopf- und bodenseitig abgelenkten Druckelementen ausgebildet ist, wobei sich das kopfseitig angelenkte Druckelement am Widerlager abstützt, in dessen dem Unterteil zugewandter Stirnfläche eine hervorspringende, umlaufende elastische Dichtung angebracht ist, daß das Unterteil aus einem formstabilen Rahmen mit integriertem Trennrahmen besteht, wobei durch die dem Formboden zugewandte Stirnfläche des Rahmens eingebrachte elastische Dichtung das Unterteil luftdicht auf dem Formboden abgestützt ist, daß der Formboden beweglich auf dem Widerlager angeordnet ist und daß zwischen Oberteil und Unterteil eine die innere Konfiguration des Trennrahmens vollflächig abdeckende Lastverteilerplatte eingelegt ist. Diese Lastverteilerplatte kann auch mit dem bodenseitigen Deckelement verbunden sein.

Das Oberteil und das Unterteil sind über eine Dichtung luftdicht miteinander verriegelbar. Die Entlüftung kann in die Aufnahme integriert und bei Druckerhöhung im Druckelement durch diese verschlossen werden.

An der Aufnahme können mehrere Druckelemente angeordnet sein.

Die Druckelemente sind druckbeaufschlagbare Kissen, die steuerungstechnisch miteinander gekoppelt sind.

Die Stirnflächen des Trennrahmens schließen scharfkantig an den Formboden an.

Die sich zugewandten Seitenflächen des Rahmens und des Trennrahmens sind keilförmig korrespondierend zueinander ausgebildet.

Während der Formgebung ist der Trennrahmen in Rahmen arretiert gehalten - während der Entschalung ist der Trennrahmen beweglich im Rahmen.

Die der Formmasse zugewandte Seite des Formbodens kann glatt oder strukturiert sein.

Die Lastverteilerplatte ist vorzugsweise sandwichartig ausgebildet. Die obere Schicht ist eine Stützschicht zur eigentlichen Direktübertragung und besteht zum Beispiel aus einer Metallplatte. Darunter schließt sich eine offenporige, wenig kompressible Schicht an. In direktem Kontakt mit der Formmasse ist eine hygroskopische Schicht, die wiederum aus mehreren Teilschichten bestehen kann, angeordnet.

Die Erfindung beansprucht ein Verfahren und die dazugehörige Vorrichtung für die Herstellung von insbesondere marmorähnlichen Gipselementen mit Sichtflächen hoher Oberflächengüte in den verschiedensten Konfigurationen. Zum Beispiel können einfarbige oder marmorierte ebene oder reliefartige Platten, Eck- oder Säulenelemente oder figürliche Körper nach dem erfindungsgemäßen Verfahren hergestellt werden. Diese Aufzählung erhebt aber keinen Anspruch auf Vollständigkeit.

Die Vorrichtung, insbesondere ihre Elemente, Aufnahme, Lastverteilerplatte, Druckelemente und vor allem der Formboden sind entsprechend den zu formenden Gipselementen ausgebildet.

Die erfindungsgemäße Lösung ermöglicht die Herstellung von Gipselementen mit dekorativen und eine hohe Oberflächengüte aufweisenden Sichtflächen mit geringem Aufwand. Die Vorrichtung läßt sich einfach mit den Gemischanteilen beschicken. Es ist auch ein einfaches Entschalen der Gipselemente möglich. Eine nachträgliche aufwendige Sichtflächenbearbeitung ist nicht erforderlich. Bei Bedarf kann die Sichtfläche mit Wachs poliert werden.

Die Anwendung von aufwendigen Sichtflächenversiegelungen entfällt, da die Gipsteilchen im Bereich der Sichtflächen konzentriert sind und ein hoher Verwachsungsgrad der kristallisierten Gipsteilchen besteht. Die Sichtflächen der Gipselemente weisen eine höhere Oberflächenfestigkeit als bisher bekannte vergleichbare Erzeugnisse auf. Die Wasseraufnahmefähigkeit dieser Flächen ist sehr gering, woraus sich ein umfangreiches Anwendungsgebiet der erfindungsgemäß hergestellten Gipselemente ergibt.

Da das gesamte Gipselement eine hohe Festigkeit besitzt, lassen sich Elemente, zum Beispiel Platten, von geringer Dicke herstellen, die durch einfache Verfahren, zum Beispiel durch Kleben, befestigt werden können.

Die Erfindung soll nachstehend an einem Ausführungsbeispiel näher erläutert werden.

In den zugehörigen Zeichnungen wird die Vorrichtung in Schnittdarstellung während verschiedener Phasen des Herstellungsprozesses dargestellt. Es zeigen:
Figur 1 die Ausgangslage mit gefüllter Form;
Figur 2 die Vorverdichtung der Formmasse;
Figur 3 die Komprimierung der Formmasse und
Figur 4 die Entschalung des geformten Gipselementes.

Die Vorrichtung besteht aus einem die Formmasse 5 aufnehmenden Unterteil 3 und einem Oberteil 2, das durch eine Krafteinwirkung vertikal beweglich zum Unterteil 3 angeordnet ist.

Das Oberteil 2 und das Unterteil 3 sind durch eine bekannte federbelastete Verriegelung 2.7 lösbar miteinander verbunden und mit einem gemeinsamen Widerlager 1, einem kastenförmigen Druckbehälter, in Verbindung gebracht.

Das Oberteil 2 ist als U-förmige Aufnahme 2.1 ausgebildet, wobei kopfseitig ein oder mehrere Druckelemente 2.2, die mit dem Widerlager 1 verbunden und bodenseitig ein oder mehrere Druckelemente 2.3 angeordnet sind.

In die Aufnahme 2.1 sind die Druckleitung 2.4 für das Druckelement 2.3 sowie eine Entlüftung 2.5 eingebracht. Die Druckelemente 2.2 und 2.3 sind aus flexiblem Material bestehende Kissen, die mit einem Medium druckbeaufschlagbar sind.

Als Medium können Luft oder andere Fluide verwendet werden. Die Druckelemente 2.2 und 2.3 sind steuerungstechnisch miteinander verbunden.

In der dem Unterteil 3 zugewandten Stirnfläche der Aufnahme 2.1 ist eine hervorspringende umlaufende elastische Dichtung 2.6 angebracht, durch die das Oberteil 2 und das Unterteil 3 während der Formgebung luftdicht miteinander verbunden sind. Das Unterteil 3 besteht aus dem formstabilen Rahmen 3.2 mit integriertem Trennrahmen 3.3. Der Trennrahmen besteht in der Draufsicht aus zwei L-förmigen verzahnt ineinandergreifende Teile .

In der dem Formboden 3.1 zugewandten Stirnfläche des Rahmens 3.2 ist eine elastische Dichtung 3.4 eingebracht, wodurch das Unterteil 3 luftdicht auf dem Formboden 3.1 abgestützt ist. Der Trennrahmen 3.3 schließt scharfkantig an den Formboden 3.1 an.

Durch die keilförmig korrespondierend zueinander ausgebildeten, sich zugwandten Seitenflächen des Rahmens 3.2 und des Trennrahmens 3.3 ist der Trennrahmen 3.3 während der Formgebung im Rahmen 3.2 arretiert gehalten, während der Trennrahmen 3.3 bei der Entschalung des geformten Körpers beweglich im Rahmen 3.2 ist.

Der Formboden 3.1 ist beweglich auf dem Widerlager 1 angeordnet, wobei die der Formmasse 5 zugewandte Seite des Formbodens 3.1, der späteren Sichtfläche des geformten Körpers, glatt oder strukturiert sein kann.

Zwischen Oberteil 2 und Unterteil 3 ist eine Lastverteilerplatte 4 einlegbar, wobei diese die innere Konfiguration des Trennrahmens 3.3 vollflächig abdeckt. Die sandwichartige Platte weist als Stützschicht eine Metallplatte 4.1 auf, unter der eine PVC-Lochplatte 4.2 zur vorrangigen Aufnahme der überschüssigen Luft aus der verdichteten Formmasse 5 angeordnet ist.

Als unterste Schicht sind ein oder mehrere hygroskopische Vlieslagen 4.3 zur Aufnahme des überschüssigen Wassers aus der Formmasse 5 vorgesehen.

Die Wirkungsweise der an der konstruktiven Ausbildung der Vorrichtung beteiligten Einzelelemente wird in der Beschreibung des Verfahrens zur Herstellung von Gipselementen mit marmorähnlichen Sichtflächen dargestellt.

Das Verfahren wird anhand der Herstellung von ebenen Stuckmarmorplatten beschrieben.

In Figur 1 sind Oberteil 2 und Unterteil 3 der Vorrichtung in Ausgangslage getrennt voneinander im Widerlager 1 positioniert. Der auf Laufrollen gelagerte Formboden 3.1 mit dem darauf angeordneten Rahmen 3.2 mit integriertem Trennrahmen 3.3 wurde außerhalb des Widerlagers 1 mit einer Formmasse 5 bestehend aus einem fließfähigen Wasser-Gips-Gemisch 5.1 und einer darüber aufgebrachten Schicht trokkenem Gipspulver 5.2 gleichmäßiger Dicke beschickt. Zur Positionierung des Rahmens 3.2 auf dem Formboden 3.1 sind formschlüssige korrespondierende Mittel ausgebildet. Die marmorierte Struktur im Sichtbereich der zu formenden Körper kann durch Zusatz von Farbpigmenten im Gemisch 5.1 oder durch vorheriges Aufbringen von mit Gips und Wasser vermischten Pigmenten auf dem Formboden 3.1 erzielt werden.

Die Formmasse 5 wird mit einer Lastverteilerplatte 4 mit sandwichartigem Aufbau abgedeckt. Diese Platte weist den weiter oben genannten Schichtenaufbau auf. Wie aus den Zeichnungen ersichtlich, wird die Lastverteilerplatte 4 auf die Formmasse 5 gelegt. Es ist aber auch möglich, daß sie Teile von ihr an der Unterseite des Druckelementes 2.1 befestigt ist/sind.

Nun werden die Druckelemente 2.2 und 2.3, die über eine Regeleinrichtung miteinander gekoppelt sind, mit dem Druck beaufschlagt. Ihre Druckbeaufschlagung wird durch die Regeleinrichtung derartig aufeinander abgestimmt, daß das Druckelement 2.3 über die Lastverteilerplatte 4 auf die Formmasse 5 drückt, wodurch diese über die Entlüftung 2.5 entlüftet und gleichzeitig vorverdichtet wird (Figur 2).

Mit weiterer Druckerhöhung wird die Entlüftung 2.5 durch das Druckelement 2.3 verschlossen, die Verriegelung 2.7 verschließt das Oberteil 2 mit dem Unterteil 3 und die Formmasse 5 wird luftdicht komprimiert (Figur 3).

Während dieser Formgebung erfolgt durch die Dichtung 2.6 zwischen Aufnahme 2.1 und Rahmen 3.2 ein luftdichter Verschluß, wodurch in der Form ein Überdruck, zum Beispiel 0,4 MPa, ausgebildet wird. Dieser Überdruck wird nun solange aufrechterhalten, bis sich die Gipsteilchen des fließfähigen Wasser-Gips-Gemisches 5.1 an bzw. in der Nähe des Formbodens 3.1 konzentriert haben und die für den Abbindeprozeß nicht erforderlichen Bestandteile der Formmasse 5 wie Luft und überschüssiges Wasser in Richtung Lastverteilerplatte 4 transportiert werden.

Nach Beendigung dieser Konzentrationsprozesse wird der der Formmasse 5 aufgeprägte Druck in voller Höhe oder etwas vermindert bis zur Formstabilität des Gipselementes aufrechterhalten, damit keine unerwünschte Verformung des Elementes auftritt. Die Eigenschaft der Gipselemente, daß sie, bedingt durch den Schichtenaufbau der Formmasse 5, nicht sofort formstabil sind, kann auch gezielt zur Formgebung der Gipselemente genutzt werden.

Es erfolgt die in Figur 4 dargestellte Entschalung des Gipselementes. Im Druckelement 2.2 wird der Druck verringert, während der Druck im Druckelement 2.3 unverändert bleibt. Dies hat zur Folge, daß der durch die Verriegelung 2.7 am nach oben bewegten Oberteil 2 befestigte Rahmen 3.2 ebenfalls nach oben bewegt wird. Die keilförmig sich zugewandten Seitenflächen von Rahmen 3.2 und Trennrahmen 3.3 und die bewegliche Befestigung des Trennrahmens 3.3 am Rahmen 3.2 bewirken, daß das aus der Formmasse 5 geformte Gipselement ohne Schwierigkeiten entschalt wird.

Die so hergestellten Stuckmarmorplatten weisen eine hohe Oberflächengüte auf. Hohe Abriebfestigkeit, hohe Dichte und geringes Porenvolumen, sowie hohe Druck- und Biegezugfestigkeit machen sie mit Naturmarmor vergleichbar.

Bei der Herstellung von Winkelelementen oder Elementen mit anderen Konfigurationen werden die Aufnahme 2.1 die Lastverteilerplatte 4, die Druckelemente 2.2 und 2.3 und der Formboden 3.1 entsprechend ausgebildet.

Der gesamte Herstellungsprozeß von Gipselementen mit marmorähnlichen Sichtflächen kann automatisiert erfolgen.

## Patentansprüche

1. Verfahren zur Herstellung von insbesondere marmorähnlichen Gipselementen mit Sichtflächen hoher Oberflächengüte, bei dem eine mehrschichtige Formmasse, bestehend aus Gips, Wasser und erforderlichenfalls Farbpigmenten in einer Form unter Druck geformt wird,
**dadurch gekennzeichnet,**
daß auf einen porenfreien, glatten Formboden (3.1) der Form zuerst eine Schicht gleichmäßiger Dicke fließfähiges Wasser-Gipsgemisch (5.1) gegeben und auf dieses Gemisch eine Schicht trockenes Gipspulver (5.2) gleichmäßiger Dikke aufgebracht wird, daß unmittelbar danach die Formmasse (5) mit einem hygroskopischen und/oder offenporigen wenig kompressiblen Material abgedeckt, durch starre und/oder flexible Druckelemente (2.2; 2.3) bei gleichzeitigem Entlüften vorverdichtet und anschließend unter Luftabschluß komprimiert wird, daß in der Formmasse (5) und dem sie bedeckenden Material ein Überdruck aufgebaut wird, daß die Gipsteilchen in der fließfähigen Schicht der Formmasse (5) in Richtung Formboden transportiert werden und sich am und in der Nähe des Formbodens (3.1) konzentrieren und gleichzeitig die für die Rekristallisation nicht erforderlichen Bestandteile der Formmasse (5) wie Luft und überschüssiges Wasser in Richtung Druckelemente (2.2; 2.3) transportiert werden und sich in der Schicht aus Gipspulver (5.2) und überwiegend in dem die Formmasse (5) bedeckenden Material konzentrieren, daß nach Beendigung dieser Konzentrationsprozesse bis zum Erreichen der Formstabilität des Gipselementes die Druckelemente (2.2; 2.3) mindestens teilweise druckbeaufschlagt bleiben und daß das Gipselement mit Hilfe der Druckelemente (2.2; 2.3) entschalt wird.

2. Verfahren nach Anspruch 1, **dadurch gekennzeichnet,** daß der Überdruck in der verschlossenen Form aufgebaut wird.

3. Verfahren nach Anspruch 1 und 2, **dadurch gekennzeichnet,** daß ein Überdruck zwischen 0,13 MPa und 0,5 Mpa aufgebaut wird.

4. Verfahren nach Anspruch 1 bis 3, **dadurch gekennzeichnet,** daß der Überdruck kontinuierlich bis zum vorgesehenen Wert erhöht wird.

5. Verfahren nach Anspruch 1 bis 3, **dadurch gekennzeichnet,** daß der Überdruck schlagartig aufgebaut wird.

6. Verfahren nach Anspruch 1 bis 5, **dadurch gekennzeichnet,** daß der Überdruck und die Zeitdauer seines Aufrechterhaltens von der Formmasse (5) und/oder der angestrebten Formgebung abhängig sind.

7. Vorrichtung zur Herstellung von insbesondere marmorähnlichen Gipselementen mit Sichtflächen hoher Oberflächengüte, bestehend aus einem die Formmasse aufnehmenden Unterteil mit einem glatten und porenfreien Formboden und Seitenwänden und einem durch Druck beaufschlagbaren in Richtung Unterteil vertikal beweglichen Oberteil, die miteinander verriegelbar sind,
**dadurch gekennzeichnet,**
daß das Oberteil (2) und das Unterteil (3) mit einem Widerlager (1) in Verbindung gebracht sind, daß das Oberteil (2) als Aufnahme (2.1) mit kopf- und bodenseitig angelenkten Druckelementen (2.2; 2.3) ausgebildet ist, wobei sich das kopfseitig angeordnete Druckelement (2.2) am Widerlager (1) abstützt, in dessen dem Unterteil (3) zugewandte Stirnfläche eine hervorspringende umlaufende elastische Dichtung (2.6) angebracht ist, daß das Unterteil (3) aus formstabilen Rahmen (3.2) mit integriertem Trennrahmen (3.3) besteht, wobei durch die in die dem Formboden (3.1) zugewandte Stirnfläche des Rahmens (3.2) eingebrachte elastische Dichtung (3.4) das Unterteil (3) luftdicht auf dem Formboden (3.1) abgestützt ist, daß der Formboden (3.1) beweglich auf dem Widerlager (1) angeordnet ist und daß zwischen Oberteil (2) und Unterteil (3) eine die innere Konfiguration des Trennrahmens (3.3) vollflächig abdeckende Lastverteilerplatte (4) eingelegt ist.

8. Vorrichtung nach Anspruch 7, **dadurch gekennzeichnet,** daß das Oberteil (2) und das Unterteil (3) über die Dichtung (2.6) luftdicht miteinander verriegelbar sind.

9. Vorrichtung nach Anspruch 7 und 8, **dadurch gekennzeichnet,** daß die Entlüftung (2.5) und die Aufnahme (2.1) integriert und bei Druckerhöhung im Druckelement (2.3) durch das Druckelement (2.3) selbstverschließend ist.

10. Vorrichtung nach Anspruch 7 bis 9, **dadurch gekennzeichnet,** daß mehrere Druckelemente (2.2; 2.3) an der Aufnahme (2.1) angelenkt sind.

11. Vorrichtung nach Anspruch 7 bis 10, **dadurch gekennzeichnet,** daß die Druckelemente (2.2; 2.3) druckbeaufschlagbare Kissen sind.

12. Vorrichtung nach Anspruch 7 bis 11, **dadurch gekennzeichnet,** daß die Druckelemente (2.2; 2.3) steuerungstechnisch miteinander gekoppelt sind.

13. Vorrichtung nach Anspruch 7 bis 12, **dadurch gekennzeichnet,** daß die Stirnflächen des Trennrahmens (3.3) scharfkantig an den Formboden (3.1) anschließen.

14. Vorrichtung nach Anspruch 7 und 13, **dadurch gekennzeichnet,** daß die sich zugewandten Seitenflächen des Rahmens (3.2) und des Trennrahmens (3.3) keilförmig korrespondierend zueinander ausgebildet sind.

15. Vorrichtung nach Anspruch 7 und 13 bis 14, **dadurch gekennzeichnet,** daß der Trennrahmen (3.3) während der Formgebung im Rahmen (3.2) arretiert gehalten ist.

16. Vorrichtung nach Anspruch 7 und 13 bis 15, **dadurch gekennzeichnet,** daß der Trennrahmen (3.3) während der Entschalung beweglich im Rahmen (3.2) ist.

17. Vorrichtung nach Anspruch 7, **dadurch gekennzeichnet,** daß die der Formmasse (5) zugewandte Seite des Formbodens (3.1) strukturiert ist.

18. Vorrichtung nach Anspruch 7, **dadurch gekennzeichnet,** daß die Lastverteilerplatte (4) sandwichartig aufgebaut ist und aus einer Stützschicht, mindestens einer offenporigen, wenig kompressiblen Schicht und mindestens einer hygroskopischen Schicht besteht.

19. Vorrichtung nach Anspruch 7, **dadurch gekennzeichnet,** daß die Lastverteilerplatte (4) oder einzelne Schichten von dieser am Druckelement (2.3) befestigt sind.

## Claims

1. Procedure for the production of gypsum elements with particular resemblance to marble and high quality surface finish, in which a multilayer moulding compound, comprising gypsum, water and if necessary colour pigment, is formed under pressure in a mould, **characterised in that** a layer of fluid water-gypsum mix (5.1) of uniform thickness is first applied to the mould on a non-porous, smooth mould base, and that a layer of powdered gypsum (5.2) of uniform thickness is added, and that the moulding compound is immediately covered by a hygroscopic and/or permeable, low compressibility material, precompressed by rigid and/or flexible pressure elements (2.2 ; 2.3) while the air is simultaneously vented, and then compressed with an air lock, that an overpressure is formed in the moulding compound (5) and the material covering it, that gypsum grains in the fluid layer in the moulding compound (5) are transported downwards towards the base of the mould and that they concentrate on and close to the base of the mould (3.1) and the components in the moulding compound not required for recristallisation, like air and excess water, are simultaneously transported towards the pressure elements (2.2 ; 2.3) and concentrate in the layer of powdered gypsum (5.2) and primarily in the material covering the moulding compound (5), that after completion of this concentration process the pressure elements (2.2 ; 2.3) remain under pressure until the gypsum element has become dimensionally stable and that the gypsum element is released with the aid of the pressure elements (2.2 ; 2.3).

2. Procedure as claimed in claim 1, **characterised in that** the overpressure is formed in the sealed mould.

3. Procedure as claimed in claims 1 and 2, **characterised in that** an overpressure of between 0.13 and 0.5 MPa is formed.

4. The procedure as claimed in claims 1 to 3, **characterised in that** the overpressure is continuously increased to the intended value.

5. The procedure as claimed in claims 1 to 3, **characterised in that** the overpressure is formed abruptly.

6. The procedure as claimed in claims 1 to 5, **characterised in that** the overpressure and the period of its application are independent of the moulding compound (5) and/or the desired moulding.

7. The device for the production of gypsum elements with particular resemblance to marble and high quality surface finish, which comprises a lower section, which contains the moulding compound and which has a smooth and non-porous base and side walls, and an upper section, which can be moved vertically towards the lower section through the application of pressure, which interlock with each other, **characterised in that** the upper section (2) and the lower section (3) are connected to a rigid housing (1), that the upper section (2) is designed as a receptacle (2.1) with hinged pressure elements (2.2 ; 2.3) at the roof and base, whereby the pressure element (2.2) positioned at the roof is supported by the rigid housing(1), to whose downward facing (facing lower section (3)) face a projecting, circumferential, elastic seal (2.6) is attached, that the lower section (3) consists of a dimensionally stable frame (3.2) with integrated separator frame (3.3), whereby the lower section (3) rests on the mould base (3.1) and is airtight due to the elastic seal (3.4) attached to the face of the frame (3.2) facing the mould base (3.1), that the mould base (3.1) is flexibly positioned on the rigid housing (1), and that a load distribution plate (4) which covers the the whole area of the separator frame (3.3) configuration is inserted between the upper section (2) and the lower section (3).

8. The device as claimed in claim 7, **characterised in that** an airtight interlocking of the upper section (2) and the lower section (3) is achieved with the seal (2.6).

9. The device as claimed in claims 7 and 8, **characterised in that** the air bleed (2.5) and the receptacle (2.1) are integrated and the pressure element (2.3) is self-sealing during pressure rises in the pressure element (2.3).

10. The device as claimed in claims 7 to 9, **characterised in that** a number of pressure elements (2.2 ; 2.3) are hinged to the receptacle (2.1).

11. The device as claimed in claims 7 to 10, **characterised in that** the pressure elements are cushions which may be pressurised.

12. The device as claimed in claims 7 to 11, **characterised in that** the pressure elements (2.2 ; 2.3) are coupled with each other for control purposes.

13. The device as claimed in claims 7 to 12, **characterised in that** the faces of the separator frame (3.3) connect squarely with the mould base (3.1).

14. The device as claimed in claims 7 and 13, **characterised in that** the side faces of the frame (3.2) and the separator frame (3.3) are fitted together in a wedge formation.

15. The device as claimed in claims 7 and 13 to 14, **characterised in that** the separator frame (3.3) is held fixed in the frame (3.2) during moulding.

16. The device as claimed in claims 7 and 13 to 15, **characterised in that** the separator frame (3.3) can be moved in the frame (3.2) when the casting is being released.

17. The device as claimed in claim 7, **characterised in that** the side of the mould base (3.1) facing the moulding compound (5) is structured.

18. The device as claimed in claim 7, **characterised in that** the load distributor plate (4) is constructed in a sandwich-like manner and comprises a support layer, at least one permeable, low compressibility layer and at least one hygroscopic layer.

19. The device as claimed in claim 7, **characterised in that** the load distributor plate (4) or individual layers of this are fastened to the pressure element (2.3).

## Revendications

1. Procédé pour la préparation d'éléments de plâtre en particulier d'éléments de plâtre imitant le marbre avec les faces apparentes présentant une qualité de surface supérieure, procédé dans lequel on forme une masse de moulage multicouches, constituée de plâtre, d'eau et le cas échéant de pigments colorants dans un moule sous pression,
caractérisé en ce que,
sur le fond du moule lisse, exempt de pores (3,1) on applique tout d'abord une couche d'épaisseur régulière d'un mélange de plâtre-eau (5,1) à écoulement libre et on applique sur ce mélange une couche de poudre de plâtre (5,2) sèche, d'épaisseur régulière, en ce qu'immédiatement après on recouvre la masse de moulage (5) d'un matériau hygroscopique et/ou à pores ouverts peu compressibles, on procède à un précompactage à l'aide d'éléments de compression rigides et/ou souples (2,2; 2,3) avec un aérage simultané et consécutivement, on comprime en l'absence d'air, l'on forme une surpression dans la masse de moulage (5) et dans le matériau la recouvrant, en ce que les particules de plâtre sont amenées dans la couche collable de la masse de moulage (5) dans la direction du fond du moule et se concentrent sur et à proximité du fond du moule (3,1) et simultanément, les éléments non indispensables à la recristallisation de la masse de moulage (5) tels que l'air et l'eau en excédent sont déplacés dans le sens des éléments de compression (2,2; 2,3) et se concentrent dans la couche constituée de poudre de plâtre (5,2) et de façon prédominante dans le matériau recouvrant la masse de moulage (5), en ce qu'après la réalisation de ces procédés de concentration jusqu'à l'obtention de la stabilité de moulage de l'élément de plâtre, les éléments de compression (2,2; 2,3) demeurent au moins partiellement soumis à une pression et en ce que l'élément de plâtre est démoulé à l'aide des éléments de compression (2,2; 2,3).

2. Procédé selon la revendication 1, caractérisé en ce que l'on forme la surpression dans le moule fermé.

3. Procédé selon la revendication 1 et 2, caractérisé en ce que l'on forme une surpression entre 0,13 MPa et 0,5 MPa.

4. Procédé selon la revendication 1 à 3, caractérisé en ce que la surpression est augmentée de façon continue jusqu'à la valeur prévue.

5. Procédé selon la revendication 1 à 3, caractérisé en ce que la surpression est formée par à-coups.

6. Procédé selon la revendication 1 à 5, caractérisé en ce que la surpression et la durée de son maintien sont fonction de la masse de moulage (5) et/ou de la forme de moulage que l'on veut obtenir.

7. Procédé pour la préparation d'éléments de plâtre, en particulier de d'éléments de plâtre imitant le marbre avec les faces apparentes présentant une qualité de surface supérieure, constituée par une partie inférieure absorbant la masse de moulage avec un fond de moule lisse et exempt de pores et des parois latérales et une partie supérieure mobile verticalement sous l'effet de la pression appliquée dans la direction de la partie inférieure, parties qui sont interverrouillables,
caractérisé en ce que la partie supérieure (2) et la partie inférieure (3) sont mises en liaison par une butée (1) en ce que la partie supérieure (2) est formée comme assise (2,1) avec des éléments de compression (2,2; 2,3) articulés en partie supérieure et en partie inférieure, l'élément de compression agencé en partie supérieure (2,2) s'appuyant sur la butée (1), dans la superficie frontale duquel dirigé vers la partie inférieure (3) est disposée une étanchéité élastique (2,6) circulaire en saillie, en ce que la partie inférieure est constituée par un cadre (3,2) de forme stable avec un cadre de séparation intégré (3,3), moyennant quoi grâce aux joints d'étanchéité élastiques (3,4) incorporés dans la superficie frontale dirigée vers le fond de moule (3,1) la partie inférieure (3) repose de façon étanche à l'air sur le fond du moule (3,1), en ce que le fond du moule est agencé de façon mobile sur la butée (1) et en ce qu'entre la partie supérieure (2) et la partie inférieure (3) est intercalée une plaquette de séparation de charge (4) recouvrant entièrement la configuration interne du cadre de séparation (3,3).

8. Dispositif selon la revendication 7, caractérisé en ce que la partie supérieure (2) et la partie inférieure (3) sont interverrouillables de façon étanche à l'air par l'intermédiaire du joint d'étanchéité (2,6).

9. Dispositif selon la revendication 7 et 8, caractérisé en ce que le désaérage (2,5) et l'assise (2,1) sont intégrés et lors de l'augmentation de la pression dans l'élément de compression (2,2) sont autoverrouillables par l'élément de compression (2,3).

10. Dispositif selon la revendication 7 à 9, caractérisé en ce que plusieurs éléments de compression (2,2; 2,3) sont raccordés de façon articulée sur l'assise (2,1).

11. Dispositif selon la revendication 7 à 10, caractérisé en ce que les éléments de compression (2,2; 2,3) sont des coussinets pouvant être sollicités en pression.

12. Dispositif selon la revendication 7 à 11, caractérisé en ce que les éléments de compression (2,2; 2,3) sont accouplés ensemble par une technique de commande.

13. Dispositif selon la revendication 7 à 12, caractérisé en ce que les superficies frontales du cadre de séparation (3,3) se raccordent à angle vif sur le fond du moule (3,1).

14. Dispositif selon les revendications 7 et 13, caractérisé en ce que les superficies latérales en regard l'une de l'autre du cadre (3,2) et du cadre de séparation (3,3) sont cunéiformes, complémentaires entre elles.

15. Dispositif selon les revendications 7 et 13 jusqu'à 14, caractérisé en ce que le cadre de séparation (3,3) est maintenu en position bloquée pendant le moulage dans le cadre (3,2).

16. Dispositif selon la revendication 7 et 13 jusqu'à 15, caractérisé en ce que le cadre de séparation (3,3) est mobile dans le cadre (3,2) pendant le démoulage.

17. Dispositif selon la revendication 7, caractérisé en ce que le coté dirigé vers la masse de moulage (5) du fond du moulage (3,1) est structuré.

18. Dispositif selon la revendication 7, caractérisé en ce que la plaque de répartition de charge (4) est conçue en sandwich et consiste en une couche d'appui, d'au moins une couche à pores ouverts, moins compressible et d'au moins une couche hygroscopique.

19. Dispositif selon la revendication 7, caractérisé en ce que la plaque de répartition de charge (4) ou les différentes couches de celle-ci sont fixées sur l'élément de compression (2,3).
